# EUROPÄISCHE PATENTSCHRIFT

(11) **EP 3 504 349 B1**
(45) Veröffentlichungstag und Bekanntmachung des Hinweises auf die Patenterteilung: **03.04.2024**
(21) Anmeldenummer: 17757729.3
(22) Anmeldetag: 18.08.2017
(51) Int. Cl.: C22C 38/12, C22C 38/18, C22C 38/58, C21D 8/02, C22C 38/02, C22C 38/04, C22C 38/06, C22C 38/14

(54) **VERFAHREN ZUR HERSTELLUNG EINES HÖCHSTFESTEN STAHLBANDES MIT VERBESSERTEN EIGENSCHAFTEN BEI DER WEITERVERARBEITUNG UND EIN DERARTIGES STAHLBAND**
METHOD FOR PRODUCING A HIGH-STRENGTH STEEL STRIP WITH IMPROVED PROPERTIES FOR FURTHER PROCESSING, AND A STEEL STRIP OF THIS TYPE
PROCÉDÉ DE FABRICATION D'UNE BANDE D'ACIER À RÉSISTANCE TRÈS ÉLEVÉE PRÉSENTANT DES PROPRIÉTÉS AMÉLIORÉES LORS DU TRAITEMENT ULTÉRIEUR ET UNE TELLE BANDE D'ACIER

(30) Priorität: 23.08.2016 DE 102016115618; 03.11.2016 DE 102016121002
(43) Veröffentlichungstag der Anmeldung: 03.07.2019
(73) Patentinhaber: Salzgitter Flachstahl GmbH, 38239 Salzgitter (DE)
(72) Erfinder: PALZER, Peter, 38704 Liebenburg (DE)
(74) Vertreter: Moser Götze & Partner Patentanwälte mbB
(86) Internationale Anmeldenummer: PCT/EP2017/070913
(87) Internationale Veröffentlichungsnummer: WO 2018/036918

(56) Entgegenhaltungen:
- EP-A2- 2 383 353
- WO-A1-2017/021464
- KR-A- 20160 003 744
- US-A1- 2011 083 774
- US-A1- 2016 167 157

## Beschreibung

Die Erfindung betrifft ein Verfahren zur Herstellung eines höchstfesten Stahlbandes mit verbesserten Eigenschaften bei der Weiterverarbeitung sowie ein entsprechendes Stahlband.

Insbesondere betrifft die Erfindung die Herstellung eines Stahlbandes aus einem manganhaltigen TRIP(TRansformation Induced Plasticity)- und/oder TWIP (TWinning Induced Plasticity)- Stahl mit hervorragender Kalt- und Halbwarmumformbarkeit, erhöhtem Widerstand gegen wasserstoffinduzierte verzögerte Rissbildung (delayed fracture), gegen Wasserstoffversprödung (hydrogen embrittlement) sowie gegen Flüssigmetallversprödung beim Schweißen.

Aus der europäischen Patentanmeldung EP 2 383 353 A2 ist ein manganhaltiger Stahl, ein Stahlflachprodukt aus diesem Stahl und ein Verfahren zur Herstellung dieses Stahlflachprodukts bekannt. Der Stahl weist eine Zugfestigkeit von 900 bis 1500 MPa auf und eine Bruchdehnung A80 von mindestens 4%. Die höchste beschriebene Bruchdehnung A80 liegt bei 8%. Des Weiteren besteht der Stahl aus den Elementen (Gehalte in Gewichtsprozent und bezogen auf die Stahlschmelze): C: bis 0,5; Mn: 4 bis 12,0; Si: bis zu 1,0; Al: bis zu 3,0; Cr: 0,1 bis 4,0; Cu: bis zu 4,0; Ni: bis zu 2,0; N: bis zu 0,05; P: bis zu 0,05; S: bis zu 0,01; sowie Rest Eisen und unvermeidbare Verunreinigungen. Optional sind ein oder mehrere Elemente aus der Gruppe "V, Nb, Ti" vorgesehen, wobei die Summe der Gehalte dieser Elemente höchstens gleich 0,5 ist. Für einen Mn-Gehalt von 5 und einen Al-Gehalt von 2 liegt die Summe bei 7. Das Gefüge dieses Stahlflachprodukts besteht aus 30 bis 100% Martensit, angelassenem Martensit oder Bainit, Rest Austenit. Dieser Stahl soll sich dadurch auszeichnen, dass dieser kostengünstiger herzustellen ist als hochmanganhaltige Stähle und gleichzeitig hohe Bruchdehnungswerte und damit einhergehend eine deutlich verbesserte Umformbarkeit besitzt. Ein Verfahren zur Herstellung eines Stahlflachprodukts aus dem vorbeschriebenen höherfesten manganhaltigen Stahl, umfasst die folgenden Arbeitsschritte: - Erschmelzen der vorbeschriebenen Stahlschmelze, - Erzeugen eines Ausgangsprodukts für ein anschließendes Warmwalzen, indem die Stahlschmelze zu einem Strang, von dem mindestens eine Bramme oder Dünnbramme als Ausgangsprodukt für das Warmwalzen abgeteilt wird, oder zu einem gegossenen Band vergossen wird, das als Ausgangsprodukt dem Warmwalzen zugeführt wird, - Wärmebehandeln des Ausgangsprodukts, um das Ausgangsprodukt auf eine Warmwalzstarttemperatur von 1150 bis 1000 °C zu bringen, - Warmwalzen des Ausgangsprodukts zu einem Warmband mit einer Dicke von höchstens 2,5 mm, wobei das Warmwalzen bei einer 1050 bis 800 °C betragenden Warmwalzendtemperatur beendet wird, - Haspeln des Warmbands zu einem Coil bei einer Haspeltemperatur von ≤ 700 °C. Optional kann das Warmband bei 250 bis 950°C geglüht, anschließend kaltgewalzt und wieder bei 450 bis 950°C geglüht werden. Auch wird im Anschluss an das Kalt- oder Warmwalzen des Stahlflachprodukts, dieses mit einem metallischen Korrosionsschutzüberzug oder einem organischen Überzug versehen.

Ferner sind in der deutschen Offenlegungsschrift DE 10 2012 013 113 A1 bereits sogenannte TRIP-Stähle beschrieben, die ein überwiegend ferritisches Grundgefüge mit eingelagertem Restaustenit aufweisen, der während einer Umformung zu Martensit umwandeln kann (TRIP-Effekt). Der Mangangehalt des Stahlbandes beträgt 1,00 bis 2,25 Gewichtsprozent. Das Stahlband wird in einem Schmelzbad beschichtet und dressiert. Wegen seiner starken Kaltverfestigung erreicht der TRIP-Stahl hohe Werte der Gleichmaßdehnung und Zugfestigkeit. Zum Einsatz kommen TRIP-Stähle u. a. in Struktur-, Fahrwerks- und crashrelevanten Bauteilen von Fahrzeugen, als Blechplatinen, sowie als geschweißte Platinen.

Das europäische Patent EP 1 067 203 B1 offenbart ein Verfahren zur Herstellung eines Stahlbandes. Hierbei wird aus einer Stahlschmelze, die zumindest aus den Elementen (Gehalte in Gewichtsprozent) C: 0,001 bis 1,6; Mn: 6 bis 30; Al: bis 6; P: bis 0,2; S: bis 0,5; N: bis 0,3 sowie Rest Eisen und unvermeidbare Verunreinigungen besteht, ein dünnes Band mit einer Dicke von 1,5 mm bis 10 mm gegossen. Das dünne Band wird mit einem Reduktionsgrad zwischen 10 % und 60 % warmgewalzt, säuregebeizt, mit einem Reduktionsgrad zwischen 10 % und 90 % kaltgewalzt und für 1 bis 2 min bei 800 bis 850°C rekristallisationsgeglüht.

Aus dem japanischen Patent JP 3 317 303 B2 ist ein hochfestes Stahlband bekannt, das folgende Zusammensetzung in Gewichtsprozent aufweist: C: 0,05 - 0,3; Si: < 0,2; Mn: 0,5 - 4,0: P: ≤ 0,1; S: ≤ 0,1; Ni: 0 - 5,0; Al: 0,1 - 2,0 und N ≤ 0,01. Hierbei werden die folgenden Gleichungen erfüllt: Si + Al = 0,5; Mn + 1/3 Ni ≥ 1,0. Das Gefüge enthält ≥ 5 Volumen-% Restaustenit. In einem Vakuum-Laborofen wird eine Schmelze des vorbeschriebenen Stahls erschmolzen. Mittels Warmschmieden wird ein Versuchsblock mit einer Dicke von 25 mm hergestellt. Dieser wird dann auf 1250°C in einem Elektroofen für eine Stunde aufgeheizt. Anschließend erfolgt ein Warmwalzen bei 930 bis 1150°C, um eine Dicke des Stahlbandes von 5 mm zu erzielen. Für eine Haspelsimulation wird das Stahlband sofort auf 500°C abgekühlt und in einem Elektroofen bei dieser Temperatur für eine Stunde geglüht.

Ferner ist aus der Offenlegungsschrift US 2016/167157 A1 bereits eine Punktschweißverbindung von mindestens zwei Stahlblechen bekannt, wobei mindestens ein Blech aus einem aluminiumlegierten Stahl hergestellt ist. Dieser aluminiumlegierte Stahl umfassend in Gewichtsprozenten: 0,05 ≤ C ≤ 0,21 %; 4,0 ≤ Mn ≤ 7,0 %; 0,5 ≤ Al ≤ 3,5 %; Si ≤ 2,0 %; Ti ≤ 0,2 %; V ≤ 0,2 %; Nb ≤ 0,2 %; P ≤ 0,025 %; B ≤ 0,0035 %; S ≤ 0,004 %, wobei der Rest Eisen und unvermeidbare Verunreinigungen sind. Das aluminiumlegierte Stahlblech weist eine Fließgrenze oberhalb von oder gleich 600 MPa, eine Bruchfestigkeit oberhalb von oder gleich 1000 MPa und eine Gleichmaßdehnung oberhalb von oder gleich 15 % auf. Hierbei enthäl das Mikrogefüge des aluminiumlegierten Stahlblechs 20 % bis 50 % Austenit, 40 % bis 80 % geglühtes Ferrit und weniger als 25 % Martensit.

Die koreanische Offenlegungsschrift KR 2016 0003744 A und die hierzu parallele internationale Offenlegungsschrift WO 2014/180456 A1 offenbaren ein weiteres Verfahren zur Herstellung von Bauteilen aus einem Leichtbaustahl mit TRIP-/ TWIP-Eigenschaften durch Umformung eines Bleches, einer Platine oder eines Rohres in einer oder mehreren Stufen. Zur Erzielung einer besonders hohen Zähigkeit des Bauteils wird die Umformung bei einer den TRIP-/TWIP-Effekt vermeidenden Temperatur oberhalb Raumtemperatur bei 40 bis 160 °C durchgeführt. Eine besonders hohe Festigkeit des Bauteils wird dagegen durch die Umformung bei einer den TRIP-/TWIP-Effekt verstärkenden Temperatur unterhalb der Raumtemperatur bei -65 bis 0 °C erreicht.

Hiervon ausgehend liegt der vorliegenden Erfindung die Aufgabe zu Grunde, ein Verfahren zur Herstellung eines höchstfesten Stahlbandes aus einem manganhaltigen TRIP- und/oder TWIP-Stahl mit Festigkeiten zwischen 1100 und 2200 MPa anzugeben, welches kostengünstig ist und wobei das Stahlband verbesserte Eigenschaften bei der Weiterverarbeitung, insbesondere eine gute Kombination von Festigkeits- und Umformeigenschaften, erhöhten Widerstand gegen wasserstoffinduzierte verzögerte Rissbildung, gegen Wasserstoffversprödung und gegen Flüssigmetallversprödung aufweist. Des Weiteren soll ein höchstfestes und kostengünstiges Stahlband mit verbesserten Eigenschaften bei der Weiterverarbeitung bereitgestellt werden.

Diese Aufgabe wird durch ein Verfahren zur Herstellung eines Stahlflachprodukts, insbesondere unter Verwendung des vorgenannten Stahls, mit den Merkmalen des Anspruchs 1 und durch ein höchstfestes Stahlband mit den Merkmalen des Anspruchs 8 gelöst. Vorteilhafte Ausgestaltungen der Erfindung sind in den Unteransprüchen angegeben.

Erfindungsgemäß liefert ein Verfahren zur Herstellung eines höchstfesten Stahlbandes, umfassend die Schritte: - Erschmelzen einer Stahlschmelze enthaltend (in Gewichts-%): C: 0,1 bis < 0,3; Mn: 4 bis < 8; Al: >1 bis 2,9; P: < 0,05; S: < 0,05; N: < 0,02; Rest Eisen einschließlich unvermeidbarer stahlbegleitender Elemente, mit optionaler Zulegierung von einem oder mehreren der folgenden Elemente (in Gewichts-%): Si: 0,05 bis 0,7; Cr: 0,1 bis 3; Mo: 0,01 bis 0,9; Ti: 0,005 bis 0,3; B: 0,0005 bis 0,01 über die Prozessroute Hochofen-Stahlwerk oder den Lichtbogenofenprozess jeweils mit optionaler Vakuumbehandlung der Schmelze; - Vergießen der Stahlschmelze zu einem Vorband mittels eines endabmessungsnahen horizontalen oder vertikalen Bandgießverfahrens oder Vergießen der Stahlschmelze zu einer Bramme oder Dünnbramme mittels eines horizontalen oder vertikalen Brammen- oder Dünnbrammengießverfahrens, - Erwärmung auf eine Walztemperatur von 1050 bis 1250°C oder Inlinewalzen aus der Gießhitze heraus, - Warmwalzen des Vorbandes oder der Bramme oder der Dünnbramme zu einem Warmband mit einer Dicke von 12 bis 0,8 mm, mit einer Walzendtemperatur von 1050 bis 800°C,-Aufhaspeln des Warmbandes bei einer Temperatur von mehr als 200 bis 800°C,-Beizen des Warmbandes, - Glühen des Warmbandes in einer kontinuierlichen oder diskontinuierlichen Glühanlage bei einer Glühzeit von 1 min bis 48 h und Temperaturen von 540 °C bis 840 °C, - Kaltwalzen des Warmbandes bei Raumtemperatur oder erhöhter Temperatur in einem oder mehreren Walzstichen,-Glühen des Stahlbandes nach einem Kaltwalzen bei Raumtemperatur oder erhöhter Temperatur in einer kontinuierlichen Glühanlage bei einer Glühzeit von 1 bis 15 min und Temperaturen von 720 °C bis 840 °C oder mittels diskontinuierlicher Glühanlage bei einer Glühzeit von 30 min bis 48 h und Temperaturen von 550 °C bis 820 °C, - optionales elektrolytisches Verzinken oder Feuerverzinken des Stahlbandes, ein kostengünstig hergestelltes Stahlband mit einer Festigkeit von 1100 bis 2200 MPa, einer guten Kombination von Festigkeits-, Dehnungs- und Umformeigenschaften, sowie einem erhöhten Widerstand gegenüber verzögerter Rissbildung, gegen Wasserstoffversprödung und gegen Flüssigmetallversprödung, welches zusätzlich bei mechanischer Beanspruchung einen TRIP- und/oder TWIP-Effekt aufweist.

Übliche Dickenbereiche für Vorband sind 1 mm bis 35 mm sowie für Brammen und Dünnbrammen 35 mm bis 450 mm. Vorzugsweise ist vorgesehen, dass die Bramme oder Dünnbramme zu einem Warmband mit einer Dicke von 12 mm bis 0,8 mm warmgewalzt wird oder das endabmessungsnah gegossene Vorband zu einem Warmband mit einer Dicke von 8 mm bis 0,8 mm warmgewalzt wird. Das erfindungsgemäße Kaltband hat eine Dicke von höchstens 3 mm, vorzugsweise 0,1 bis 1,4 mm.

Im Zusammenhang mit dem vorstehenden erfindungsgemäßen Verfahren wird ein endabmessungsnah mit dem Zwei-Rollen Gießverfahren erzeugtes Vorband mit einer Dicke von kleiner gleich 3 mm, vorzugsweise 1 mm bis 3 mm, bereits als Warmband verstanden. Das so als Warmband produzierte Vorband weist, bedingt durch die eingebrachte Umformung der beiden gegenläufigen Walzen, keine 100%-Gussstruktur auf. Ein Warmwalzen findet somit bereits inline während des Zwei-Rollen-Gießverfahrens statt, so dass ein separates Erwärmen und Warmwalzen optional entfallen kann.

Das Kaltwalzen des Warmbandes kann bei Raumtemperatur oder vorteilhaft bei erhöhter Temperatur vor dem ersten Walzstich in einem oder mehreren Walzstichen stattfinden.

Das Kaltwalzen bei erhöhter Temperatur ist vorteilhaft, um die Walzkräfte zu reduzieren und die Bildung von Verformungszwillingen (TWIP-Effekt) zu begünstigen. Vorteilhafte Temperaturen des Walzgutes vor dem ersten Walzstich betragen 60 bis 450°C.

Erfolgt das Kaltwalzen in mehreren Walzstichen ist es vorteilhaft, das Stahlband zwischen den Walzstichen auf eine Temperatur von 60 bis 450°C zwischen zu erwärmen bzw. herunter zu kühlen, da der TWIP-Effekt in diesem Bereich besonders vorteilhaft zum Tragen kommt. Je nach Walzgeschwindigkeit und Umformgrad kann sowohl ein Zwischenerwärmen, bspw. bei sehr niedrigen Umformgraden und Walzgeschwindigkeiten, als auch eine zusätzliche Kühlung, bedingt durch die Erwärmung des Werkstoffs bei schnellem Walzen und hohen Umformgraden, vorgenommen werden.

Nach einem Kaltwalzen des Warmbandes bei Raumtemperatur ist das Stahlband zur Wiederherstellung ausreichender Umformeigenschaften erfindungsgemäß in einer kontinuierlichen Glühanlage, insbesondere Durchlaufglühanlage, bei einer Glühzeit von 1 bis 15 min und Temperaturen von 720 °C bis 840 °C zu Glühen. Alternativ kann eine Glühung mittels diskontinuierlicher Glühanlage bei einer Temperatur von 550 °C bis 820 °C und einer Glühzeit von 30 min bis 48 h erfolgen. Falls zur Erzielung bestimmter Werkstoffeigenschaften erforderlich, kann dieser Glühvorgang auch bei dem bei erhöhter Temperatur gewalzten Stahlband erfolgen. Nach der Glühbehandlung wird das Stahlband vorteilhaft auf eine Temperatur von 250°C bis Raumtemperatur abgekühlt und anschließend, falls erforderlich, zur Einstellung der geforderten mechanischen Eigenschaften, im Zuge einer Alterungsbehandlung, auf eine Temperatur von 300 bis 450°C wieder aufgeheizt, bei dieser Temperatur für bis zu 5 min gehalten und anschließend auf Raumtemperatur abgekühlt. Die Alterungsbehandlung kann vorteilhaft in einer Durchlaufglühanlage durchgeführt werden.

Falls erforderlich, kann das Stahlband nach dem Kaltwalzen dressiert werden, wodurch die für die Endanwendung benötigte Oberflächenstruktur eingestellt wird. Das Dressieren kann beispielsweise mittels des Pretex^{®}-Verfahrens erfolgen.

In einer vorteilhaften Weiterbildung erhält das so hergestellte Stahlband anstelle oder nach dem elektrolytischen Verzinken oder Feuerverzinken eine weitere Beschichtung auf organischer oder anorganischer Basis. Dies können zum Beispiel organische Beschichtungen, Kunststoffbeschichtungen oder Lacke oder anderweitige anorganische Beschichtungen wie beispielsweise Eisenoxidschichten sein.

Das erfindungsgemäß hergestellte Stahlband kann sowohl als Blech, Blechabschnitt oder Platine verwendet oder zu einem längs- oder spiralnaht geschweißtem Rohr weiterverarbeitet werden.

Weiterhin eignet sich das Stahlblech oder Stahlband besonders vorteilhaft für die Weiterverarbeitung zu einem Bauteil mittels Kalt- oder Halbwarmumformung zum Beispiel in der Automobilindustrie, im Infrastrukturbau und Maschinenbau.

Das Stahlband mit verbesserten Eigenschaften bei der Weiterverarbeitung weist einen TRIP/TWIP-Effekt auf, mit einem Gefüge (in Volumen-%) aus 10 bis 80% Austenit, 10 bis 90% Martensit, Rest Ferrit und Bainit mit einem Anteil von zusammen weniger als 20%. Hierbei liegt ein Anteil von mindestens 20 % des Martensits als angelassener Martensit und optional ein Anteil von > 10 % des Austenits in Form von Glüh- oder Verformungszwillingen vor.

Durch die erfindungsgemäßen Glühbehandlungen weist das Stahlband ein besonders feines Korn mit einer mittleren Korngröße der Phasenbestandteile auf:
- Austenit: weniger als 500 nm
- Martensit, Ferrit, Bainit: weniger als 650 nm.

Aufgrund der abschließenden Glühung des bei Raumtemperatur bzw. des bei erhöhten Temperaturen erzeugten Kaltbandes, liegt der Austenit in metastabilem Zustand und optional mit Verfomungszwillingen vor, wodurch er bei mechanischer Krafteinwirkung (bspw. Umformung) per TRIP-Effekt teilweise in Martensit umwandelt.

Der Austenitanteil des erfindungsgemäßen Stahles kann bei Anliegen mechanischer Spannungen teilweise oder vollständig in Martensit umwandeln (TRIP-Effekt).

Die erfindungsgemäße Legierung weist bei entsprechender mechanischer Beanspruchung zudem eine Zwillingsbildung bei plastischer Verformung auf (TWIP-Effekt). Wegen der durch den TRIP und/oder TWIP-Effekt induzierten starken Kaltverfestigung erreicht der Stahl hohe Werte an Bruchdehnung, insbesondere an Gleichmaßdehnung, und Zugfestigkeit.

Der erfindungsgemäße Stahl kann dann besonders vorteilhaft mittels Halbwarmumformen bei 60 bis 450°C umgeformt werden, da die Austenitstabilität bei diesen Temperaturen eine Umwandlung von Austenit in Martensit (TRIP-Effekt) zumindest teilweise unterdrückt, wobei 50 bis 100 % des Ausgangsaustenits erhalten bleiben und optional teilweise in Verformungszwillinge umwandeln (TWIP-Effekt). Die Verformungszwillinge können bei Raumtemperatur unter Aufwendung weiterer Energie in Martensit umwandeln (TRIP-Effekt, erhöhtes Energieaufnahmevermögen bspw. im Crash-Fall). Die verbliebene Restdehnung bis zum Bauteilversagen ist beim Halbwarmumformen im Vergleich zum Kaltumformen deutlich erhöht. Des Weiteren bewirkt die Verhinderung des TRIP-Effekts beim Halbwarmumformen eine deutliche Verbesserung gegenüber unerwünschten wasserstoffinduzierten Einflüssen (verzögerte Rissbildung, Wasserstoffversprödung). Auch bewirkt das Halbwarmumformen vorteilhaft eine Anhebung der 0,2 % Dehngrenze des umgeformten Materials, wodurch beispielsweise die Blechdicke vorteilhaft reduziert werden könnte.

Mit dem erfindungsgemäßen Verfahren lässt sich ein sehr kostengünstiges Stahlband erzeugen mit einem Legierungskonzept, bei dem neben Eisen nur die Elemente Kohlenstoff, Mangan und Aluminium erforderlich sind. Die erforderliche Glühbehandlung kann vorteilhaft mittels einer Durchlaufglühung erfolgen, was gegenüber einer Haubenglühung deutlich wirtschaftlicher ist.

Ein nach dem erfindungsgemäßen Verfahren hergestelltes Stahlband weist erfindungsgemäß eine Dehngrenze Rp0,2 von 300 bis 1550 MPa, eine Zugfestigkeit Rm von 1100 bis 2200 MPa und eine Bruchdehnung A80 von mehr als 4 bis 41% auf, wobei hohen Festigkeiten tendenziell niedrigere Bruchdehnungen zuzuordnen sind und umgekehrt:

| | |
|---|---|
| - Rm von über 1100 bis 1200 MPa: | Rm x A80 ≥ 25000 bis zu 45000 MPa% |
| - Rm von über 1200 bis 1400 MPa: | Rm x A80 ≥ 20000 bis zu 42000 MPa% |
| - Rm von über 1400 bis 1800 MPa: | Rm x A80 ≥ 10000 bis zu 40000 MPa% |
| - Rm von über 1800 MPa: | Rm x A80 ≥ 7200 bis zu 20000 MPa% |

Für die Bruchdehnungsuntersuchungen wurde gemäß DIN 50 125 ein Probekörper A80 verwendet.

Die Dehnungs- und Zähigkeitseigenschaften werden dabei vorteilhaft durch den einsetzenden TRIP- und/oder TWIP-Effekt der erfindungsgemäßen Legierung verbessert.

Das erfindungsgemäß erzeugte Stahlband bietet eine gute Kombination von Festigkeits-, Dehnungs- und Umformeigenschaften. Außerdem ist die Herstellung dieses erfindungsgemäßen Manganstahls mit mittlerem Mangangehalt (medium manganese steel) auf der Basis der Legierungselemente C, Mn, Al sehr kostengünstig.

Aufgrund des erhöhten Al-Gehalts weist der Stahl eine geringere spezifische Dichte im Vergleich zu anderen, niedrig Al-legierten Manganstählen mit mittleren Mangangehalten auf. Der erfindungsgemäße Manganstahl zeichnet sich außerdem durch einen erhöhten Widerstand gegenüber verzögerter Rissbildung (delayed fracture) und gegenüber Wasserstoffversprödung (hydrogen embrittlement) und Flüssigmetallversprödung beim Schweißen aus.

Die Verwendung des Begriffs "bis" in den Definitionen der Gehaltsbereiche, wie beispielsweise 0,01 bis 1 Gew.-%, bedeutet, dass die Eckwerte - im Beispiel 0,01 und 1 - mit eingeschlossen sind.

Legierungselemente werden dem Stahl in der Regel zugegeben, um gezielt bestimmte Eigenschaften zu beeinflussen. Dabei kann ein Legierungselement in verschiedenen Stählen unterschiedliche Eigenschaften beeinflussen. Die Wirkung und Wechselwirkung hängt im Allgemeinen stark von der Menge, der Anwesenheit weiterer Legierungselemente und dem Lösungszustand im Werkstoff ab. Die Zusammenhänge sind vielseitig und komplex. Im Folgenden soll auf die Wirkung der Legierungselemente in der erfindungsgemäßen Legierung näher eingegangen werden. Nachfolgend werden die positiven Effekte der erfindungsgemäß verwendeten Legierungselemente beschrieben.

Kohlenstoff C: Wird benötigt zur Bildung von Karbiden, stabilisiert den Austenit und erhöht die Festigkeit. Höhere Gehalte an C verschlechtern die Schweißeigenschaften und führen zur Verschlechterung der Dehnungs- und Zähigkeitseigenschaften, weshalb ein maximaler Gehalt von weniger als 0,3 Gew.-% festgelegt wird. Um eine ausreichende Festigkeit des Werkstoffs zu erreichen, ist eine Mindestzugabe von 0,1 Gew.-% erforderlich.

Mangan Mn: Stabilisiert den Austenit, erhöht die Festigkeit und die Zähigkeit und ermöglicht eine verformungsinduzierte Martensit- und/oder Zwillingsbildung in der erfindungsgemäßen Legierung. Gehalte kleiner 4 Gew.-% sind nicht ausreichend zur Stabilisierung des Austenits und verschlechtern somit die Dehnungseigenschaften, während bei Gehalten von 8 Gew.-% und mehr der Austenit zu stark stabilisiert wird und dadurch die Festigkeitseigenschaften, insbesondere die 0,2 % Dehngrenze, verringert werden. Für den erfindungsgemäßen Manganstahl mit mittleren Mangangehalten wird ein Bereich von 4 bis < 8 Gew.-% bevorzugt.

Aluminium AI: Ein Al-Gehalt von größer 1 Gew.-% verbessert die Festigkeits- und Dehnungseigenschaften, senkt die spezifische Dichte und beeinflusst das Umwandlungsverhalten der erfindungsgemäßen Legierung. Gehalte an Al von mehr als 2,9 Gew.-% verschlechtern die Dehnungseigenschaften. Auch verschlechtern höhere Al-Gehalte das Gießverhalten im Strangguss deutlich. Hierdurch entsteht ein höherer Aufwand beim Vergießen. Al-Gehalte von mehr als 1 Gew.-% verzögern die Ausscheidung von Karbiden in der erfindungsgemäßen Legierung. Daher wird ein maximaler Gehalt von 2,9 Gew.-% und ein minimaler Gehalt von mehr als 1 Gew.-% festgelegt.

Des Weiteren sollte für die Summe aus Mn und Al ein Mindestgehalt (in Gew.-%) von mehr als 6,5 und weniger als 10 eingehalten werden, um das gewünschte Umwandlungsverhalten sicherstellen zu können. Ein Gehalt an Mn + Al von 10 Gew.-% und mehr verschlechtert die Gießbarkeit, verringert damit das Ausbringen und erhöht somit die Kosten. Bei Gehalten von Mn + Al von 6,5 Gew.-% oder weniger kann keine ausreichende Austenitstabilität für das gewünschte Umwandlungsverhalten sichergestellt werden.

Silizium Si: Die optionale Zugabe von Si in Gehalten von mehr als 0,05 Gew.-% behindert die Kohlenstoffdiffusion, verringert die spezifische Dichte und erhöht die Festigkeit und die Dehnungs- sowie Zähigkeitseigenschaften. Des Weiteren konnte eine Verbesserung der Kaltwalzbarkeit durch Zulegieren von Si beobachtet werden. Gehalte von mehr als 0,7 Gew.-% führen zu einer Versprödung des Werkstoffs und beeinflussen die Warm- und Kaltwalzbarkeit sowie die Beschichtbarkeit beispielsweise durch Verzinken negativ. Daher wird ein maximaler Gehalt von 0,7 Gew.-% und ein minimaler Gehalt von 0,05 Gew.-% festgelegt.

Chrom Cr: Die optionale Zugabe von Cr verbessert die Festigkeit und verringert die Korrosionsrate, verzögert die Ferrit- und Perlitbildung und bildet Karbide. Der maximale Gehalt wird mit 3 Gew.-% festgelegt, da höhere Gehalte eine Verschlechterung der Dehnungseigenschaften zur Folge haben. Ein für die Wirksamkeit minimaler Cr-Gehalt wird mit 0,1 Gew.-% festgelegt.

Molybdän Mo: Die optionale Zugabe von Mo wirkt als Karbidbildner, erhöht die Festigkeit und erhöht den Widerstand gegenüber verzögerter Rissbildung und Wasserstoffversprödung. Gehalte an Mo von über 0,9 Gew.-% verschlechtern die Dehnungseigenschaften, weshalb ein Maximalgehalt von 0,9 Gew.-% und ein für eine ausreichende Wirksamkeit erforderlicher Minimalgehalt von 0,01 Gew.-% festgelegt wird.

Phosphor P: Ist ein Spurenelement aus dem Eisenerz und wird im Eisengitter als Substitutionsatom gelöst. Phosphor steigert durch Mischkristallverfestigung die Härte und verbessert die Härtbarkeit. Es wird allerdings in der Regel versucht, den Phosphorgehalt soweit wie möglich abzusenken, da er unter anderem durch seine geringe Diffusionsgeschwindigkeit stark seigerungsanfällig ist und im hohen Maße die Zähigkeit vermindert. Durch die Anlagerung von Phosphor an den Korngrenzen können Risse entlang der Korngrenzen beim Warmwalzen auftreten. Zudem setzt Phosphor die Übergangstemperatur von zähem zu sprödem Verhalten um bis zu 300 °C herauf. Aus vorgenannten Gründen ist der Phosphorgehalt auf Werte kleiner 0,05 Gew.-% begrenzt.

Schwefel S: Ist wie Phosphor als Spurenelement im Eisenerz gebunden. Er ist im Stahl im Allgemeinen unerwünscht, da er zu starker Seigerung neigt und stark versprödend wirkt, wodurch die Dehnungs- und Zähigkeitseigenschaften verschlechtert werden. Es wird daher versucht, möglichst geringe Mengen an Schwefel in der Schmelze zu erreichen (z. B. durch eine Tiefentschwefelung). Aus vorgenannten Gründen ist der Schwefelgehalt auf Werte kleiner 0,05 Gew.-% begrenzt.

Stickstoff N: Ist ebenfalls ein Begleitelement aus der Stahlherstellung. Er verbessert im gelösten Zustand bei höher manganhaltigen Stählen mit größer oder gleich 4 Gew.-% Mn die Festigkeits- und Zähigkeitseigenschaften. Niedriger Mn-legierte Stähle mit weniger als 4 Gew.-% mit freiem Stickstoff neigen zu einem starken Alterungseffekt. Der Stickstoff diffundiert schon bei geringen Temperaturen an Versetzungen und blockiert diese. Er bewirkt damit einen Festigkeitsanstieg verbunden mit einem rapiden Zähigkeitsverlust. Ein Abbinden des Stickstoffes in Form von Nitriden ist beispielsweise durch Zulegieren von Aluminium oder Titan möglich, wobei sich insbesondere Aluminiumnitride negativ auf die Umformeigenschaften der erfindungsgemäßen Legierung auswirken. Aus vorgenannten Gründen ist der Stickstoffgehalt auf weniger als 0,02 Gew.-% begrenzt.

Titan Ti: Wirkt als Karbidbildner kornfeinend, wodurch gleichzeitig die Festigkeit, Zähigkeit und Dehnungseigenschaften verbessert werden und vermindert die interkristalline Korrosion. Gehalte an Ti von über 0,3 Gewichts-% verschlechtern die Dehnungseigenschaften, weshalb ein Maximagehalt an Ti von 0,3 Gewichts-% festgelegt wird. Optional wird ein Mindestgehalt von 0,005 festgelegt, um Stickstoff abzubinden und Ti vorteilhaft auszuscheiden.

Bor B: Verzögert die Austenitumwandlung, verbessert die Warmumformeigenschaften von Stählen und erhöht die Festigkeit bei Raumtemperatur. Es entfaltet seine Wirkung bereits bei sehr geringen Legierungsgehalten. Gehalte oberhalb 0,01 Gewichts-% verschlechtern die Dehnungs- und Zähigkeitseigenschaften stark, weshalb der Maximalgehalt auf 0,01 Gewichts-% festgelegt wird. Optional wird ein Minimalgehalt von 0,0005 Gewichts-% festgelegt, um die festigkeitssteigernde Wirkung von Bor vorteilhaft zu nutzen.

Zur Untersuchung der mechanischen Eigenschaften von erfindungsgemäß hergestellten Stahlbändern aus einer beispielhaften Legierung 1 wurden Versuche durchgeführt. Die Legierung 1 enthält neben Eisen und erschmelzungsbedingten Verunreinigungen auszugsweise die folgenden Elemente in den aufgeführten Gehalten in Gew.-%:

| Legierung | C | Mn | Al | Si |
|---|---|---|---|---|
| Leg. 1 | 0,2 | 7,0 | 1,1 | 0,5 |

Die aus der vorgenannten Legierung 1 hergestellten Stahlbänder wurden zum Vergleich kaltgewalzt, d.h. bei Raumtemperatur und somit unter 50°C, und auch erfindungsgemäß bei 250°C gewalzt. Die gemessenen Walzkräfte sind nachfolgend angegeben:

| Legierung | Walzkraft [kN] kumuliert - Kaltwalzen | Walzkraft [kN] kumuliert - bei 250 °C | Umformgrad (e=Δd/d0) [%] | Walzkraftreduktion [%] |
|---|---|---|---|---|
| Leg. 1 | 147000 | 52500 | 45 | ca. 64 |

Unter kumulierter Walzkraft wird das Aufaddieren der Walzkräfte der einzelnen Stiche verstanden, um ein vergleichbares Maß für den Kraftaufwand zu erhalten. Die Walzkraft wurde auf eine Bandbreite von 1000 mm normiert. Der Umformgrad e ist definiert als Quotient der Dickenänderung Δd des untersuchten Stahlbandes durch die Anfangsdicke d0 des untersuchten Stahlbandes. Die Walzkraftreduktion ist die errechnete Verringerung der Walzkraft bei 250 °C im Vergleich mit der Walzkraft beim Kaltwalzen.

### Auch wurde die Bruchdehnung A80 bestimmt:

| Legierung | Rp0,2 [MPa] | Rm [MPa] | Bruchdehnung A80 [%] |
|---|---|---|---|
| Leg. 1 halbwarmgewalzt 250°C | 1000 | 1250 | 18 |
| Leg. 1 Vergleich kaltgewalzt und geglüht (720°C_10min) | 400 | 1180 | 18 |

Die Dehnungskennwerte stehen für die Dehnung in Walzrichtung. Zu erkennen ist eine deutliche Erhöhung der Dehngrenze bei gleicher Bruchdehnung.

## Patentansprüche

1. Verfahren zur Herstellung eines höchstfesten Stahlbandes mit einem TRIP/TWIP-Effekt, umfassend die Schritte:
- Erschmelzen einer Stahlschmelze enthaltend (in Gewichts-%): C: 0,1 bis < 0,3; Mn: 4 bis <8; AI: >1 bis 2,9; P: < 0,05; S: < 0,05; N: < 0,02; Rest Eisen einschließlich unvermeidbarer stahlbegleitender Elemente, mit optionaler Zulegierung von einem oder mehreren der folgenden Elemente (in Gewichts-%): Si: 0,05 bis 0,7; Cr: 0,1 bis 3; Mo: 0,01 bis 0,9; Ti: 0,005 bis 0,3; B: 0,0005 bis 0,01 in einem Hochofen- oder Lichtbogenofenprozess mit optionaler Vakuumbehandlung der Schmelze;
- Vergießen der Stahlschmelze zu einem Vorband mittels eines endabmessungsnahen horizontalen oder vertikalen Bandgießverfahrens oder Vergießen der Stahlschmelze zu einer Bramme oder Dünnbramme mittels eines horizontalen oder vertikalen Brammen- oder Dünnbrammengießverfahrens,
- Erwärmung auf eine Walztemperatur von 1050 bis 1250°C oder Inlinewalzen aus der Gießhitze heraus,
- Warmwalzen des Vorbandes oder der Bramme oder der Dünnbramme zu einem Warmband mit einer Dicke von 12 bis 0,8 mm, mit einer Walzendtemperatur von 1050 bis 800°C,
- Aufhaspeln des Warmbandes bei einer Temperatur von mehr als 200 bis 800°C,
- Beizen des Warmbandes,
- Glühen des Warmbandes in einer kontinuierlichen oder diskontinuierlichen Glühanlage bei einer Glühzeit von 1 min bis 48 h und Temperaturen von 540 bis 840°C,
- Kaltwalzen des Warmbandes bei Raumtemperatur oder erhöhter Temperatur in einem oder mehreren Walzstichen,
- Glühen des Stahlbandes nach einem Kaltwalzen bei Raumtemperatur oder erhöhter Temperatur in einer kontinuierlichen Glühanlage bei einer Glühzeit von 1 bis 15 min und Temperaturen von 720 °C bis 840 °C oder mittels diskontinuierlicher Glühanlage bei einer Glühzeit von 30 min bis 48 h und Temperaturen von 550 °C bis 820 °C,
- optionales elektrolytisches Verzinken oder Feuerverzinken des Stahlbandes oder Aufbringen einer anderweitigen organischen oder anorganischen Beschichtung.

2. Verfahren nach Anspruch 1, **dadurch gekennzeichnet, dass** das Kaltwalzen bei einer Temperatur von 60 bis 450°C erfolgt.

3. Verfahren nach Anspruch 2, **dadurch gekennzeichnet, dass** beim Kaltwalzen in mehreren Walzstichen wahlweise eine Zwischenerwärmung oder Kühlung des Stahlbandes auf eine Temperatur von 60 bis 450°C zwischen den Walzstichen erfolgt.

4. Verfahren nach mindestens einem der Ansprüche 1 bis 3, **dadurch gekennzeichnet, dass** das Stahlband nach der Glühbehandlung auf eine Temperatur von unter 250°C bis Raumtemperatur abgekühlt und anschließend auf eine Temperatur von 300 bis 450°C wieder aufgeheizt, bei dieser Temperatur für bis zu 5 min gehalten und anschließend auf Raumtemperatur abgekühlt wird.

5. Verfahren nach mindestens einem der Ansprüche 1 bis 4, **dadurch gekennzeichnet, dass** das Stahlband nach dem Kaltwalzen dressiert wird.

6. Verfahren nach mindestens einem der Ansprüche 1 bis 5, **dadurch gekennzeichnet, dass** das Stahlband nach dem elektrolytischen Verzinken oder Feuerverzinken eine weitere Beschichtung auf organischer oder anorganischer Basis erhält.

7. Verfahren nach mindestens einem der Ansprüche 1 bis 6, **dadurch gekennzeichnet, dass** das Stahlband mittels Kalt- oder Halbwarmumformung zu einem Bauteil weiterverarbeitet wird, wobei die Halbwarmumformung bei einer Temperatur von 60 bis 450°C stattfindet.

8. Höchstfestes Stahlband mit einem TRIP/TWIP-Effekt mit einer Legierungszusammensetzung, enthaltend (in Gewichts-%): C: 0,1 bis < 0,3; Mn: 4 bis <8; AI: >1 bis 2,9; P: < 0,05; S: < 0,05; N: < 0,02; Rest Eisen einschließlich unvermeidbarer stahlbegleitender Elemente, mit optionaler Zulegierung von einem oder mehreren der folgenden Elemente (in Gewichts-%): Si: 0,05 bis 0,7; Cr: 0,1 bis 3; Mo: 0,01 bis 0,9; Ti: 0,005 bis 0,3; B: 0,0005 bis 0,01 und einem Gefüge (in Volumen-%) bestehend aus 10 bis 80% Austenit, 10 bis 90% Martensit, Rest Ferrit und Bainit mit einem Anteil von zusammen weniger als 20%, wobei der Stahl eine Zugfestigkeit Rm von 1100 bis 2200 MPa, eine 0,2 % Dehngrenze Rp0,2 von 300 bis 1550 MPa und eine Bruchdehnung A80 von mehr als 4 bis 41 % aufweist.

9. Höchstfestes Stahlband nach Anspruch 8, **dadurch gekennzeichnet, dass** die Summe der Gehalte an Mn und Al (in Gewichts-%) folgender Anforderung genügt: 6,5 < Mn+AI < 10 und/oder dass ein Anteil von mindestens 20 % des Martensits als angelassener Martensit vorliegt.

10. Höchstfestes Stahlband nach Anspruch 8 oder 9, **dadurch gekennzeichnet, dass** ein Anteil von > 10 % des Austenits in Form von Glüh- oder Verformungszwillingen vorliegt.

11. Höchstfestes Stahlband nach mindestens einem der Ansprüche 8 bis 10 aufweisend eine mittlere Korngröße der Phasenbestandteile:
- Austenit: weniger als 500 nm
- Martensit, Ferrit, Bainit: weniger als 650 nm.

12. Höchstfestes Stahlband nach mindestens einem der Ansprüche 8 bis 11, **gekennzeichnet durch** folgende Abhängigkeiten von Zugfestigkeit Rm in MPa und Bruchdehnung A80 in %:
| | |
|---|---|
| - Rm von über 1100 bis 1200 MPa: | Rm x A80 ≥ 25000 bis zu 45000 MPa% |
| - Rm von über 1200 bis 1400 MPa: | Rm x A80 ≥ 20000 bis zu 42000 MPa% |
| - Rm von über 1400 bis 1800 MPa: | Rm x A80 ≥ 10000 bis zu 40000 MPa% |
| - Rm von über 1800 MPa: | Rm x A80 ≥ 7200 bis zu 20000 MPa% |

13. Höchstfestes Stahlband nach mindestens einem der Ansprüche 8 bis 12, **dadurch gekennzeichnet, dass** das Stahlband elektrolytisch verzinkt oder feuerverzinkt oder mit einer anderweitigen organischen oder anorganischen Beschichtung versehen ist, wobei bevorzugt das verzinkte Stahlband auf dem Verzinkungsüberzug eine weitere metallische, anorganische oder organische Beschichtung aufweist.

## Claims

1. A method for producing a high-strength steel strip with a TRIP/TWIP effect comprising the steps of:
- melting of a steel melt containing (in wt.%): C: 0.1 to < 0.3; Mn: 4 to <8; Al: >1 to 2.9; P: < 0.05; S: < 0.05; N: < 0.02; balance iron including unavoidable steel-accompanying elements, with optional alloying of one or more of the following elements (in wt.%): Si: 0.05 to 0.7; Cr: 0.1 to 3; Mo: 0.01 to 0.9; Ti: 0.005 to 0.3; B: 0.0005 to 0.01 in a blast furnace or electric arc furnace process with optional vacuum treatment of the melt;
- casting the molten steel to form a pre- strip by means of a near-net-shape horizontal or vertical strip casting method or casting the steel melt to form a slab or thin slab by means of a horizontal or vertical slab or thin slab casting process,
- heating to a rolling temperature of 1050 to 1250°C or inline rolling from the casting heat,
- hot rolling of the pre-strip or slab or thin slab into a hot strip with a thickness of 12 to 0.8 mm, with a final rolling temperature of 1050 to 800°C,
- coiling the hot strip at a temperature of more than 200 to 800°C,
- pickling the hot strip,
- annealing of the hot strip in a continuous or discontinuous annealing system with an annealing time of 1 min to 48 h and temperatures of 540 to 840°C,
- cold rolling of the hot strip at room temperature or at an elevated temperature in one or more rolling passes,
- annealing of the steel strip after cold rolling at room temperature or elevated temperature in a continuous annealing system with an annealing time of 1 to 15 min and temperatures of 720°C to 840°C or by means of a discontinuous annealing system with an annealing time of 30 min to 48 h and temperatures of 550°C to 820°C,
- optional electrolytic galvanizing or hot galvanizing of the steel strip or application of another organic or inorganic coating.

2. The method according to claim 1, **characterized in that** the cold rolling is carried out at a temperature of 60 to 450°C.

3. The method according to claim 2, **characterized in that** during cold rolling, the steel strip is optionally heated or cooled in several rolling passes to a temperature of 60 to 450°C between the rolling passes.

4. The method according to at least any of claims 1 to 3, **characterized in that** the steel strip is cooled to a temperature of below 250°C to room temperature after the annealing treatment and subsequently reheated to a temperature of 300 to 450°C, held at this temperature for up to 5 min and subsequently cooled to room temperature.

5. The method according to at least any of claims 1 to 4, **characterized in that** the steel strip is skin-passed after cold rolling.

6. The method according to at least any of claims 1 to 5, **characterized in that** the steel strip is given a further coating on an organic or inorganic basis after electrolytic galvanizing or hot galvanizing.

7. The method according to at least any of claims 1 to 6, **characterized in that** the steel strip is further processed into a component by means of cold or semi-hot forming, wherein the semi-hot forming takes place at a temperature of 60 to 450°C.

8. A high-strength steel strip having a TRIP/TWIP effect with an alloy composition containing (in wt.%): C: 0.1 to < 0.3; Mn: 4 to <8; Al: >1 to 2.9; P: < 0.05; S: < 0.05; N: < 0.02; balance iron including unavoidable steel-accompanying elements, with optional alloying of one or more of the following elements (in wt.%): Si: 0.05 to 0.7; Cr: 0.1 to 3; Mo: 0.01 to 0.9; Ti: 0.005 to 0.3; B: 0.0005 to 0.01 and a microstructure (in vol. %) consisting of 10 to 80% austenite, 10 to 90% martensite, balance ferrite and bainite with a combined part of less than 20%, wherein the steel has a tensile strength Rm of 1100 to 2200 MPa, a 0.2% yield strength Rp0.2 of 300 to 1550 MPa and an elongation at break A80 of more than 4 to 41%.

9. The high-strength steel strip according to claim 8, **characterized in that** the sum of the contents of Mn and Al (in wt.%) satisfies the following requirement: 6.5 < Mn+AI < 10 and/or that a part of at least 20% of the martensite is present as tempered martensite.

10. The high-strength steel strip according to claim 8 or 9, **characterized in that** a part of > 10% of the austenite is present in the form of annealing or deformation twins.

11. The high-strength steel strip according to at least any of claims 8 to 10, having an average grain size of the phase constituents:
- austenite: less than 500 nm
- martensite, ferrite, bainite: less than 650 nm.

12. The high-strength steel strip according to at least any of claims 8 to 11, **characterized by** the following dependencies of tensile strength Rm in MPa and elongation at break A80 in %:
| | |
|---|---|
| - Rm from over 1100 to 1200 MPa: | Rm x A80 ≥ 25000 up to 45000 MPa% |
| - Rm of over 1200 to 1400 MPa: | Rm x A80 ≥ 20000 up to 42000 MPa% |
| - Rm from over 1400 to 1800 MPa: | Rm x A80 ≥ 10000 up to 40000 MPa% |
| - Rm of over 1800 MPa: | Rm x A80 ≥ 7200 up to 20000 MPa% |

13. The high-strength steel strip according to at least any of claims 8 to 12, **characterized in that** the steel strip is electrolytically galvanized or hot galvanized or provided with another organic or inorganic coating, wherein preferably the galvanized steel strip has a further metallic, inorganic or organic coating on the galvanizing coating.

## Revendications

1. Procédé de fabrication d'une bande d'acier à haute résistance à effet TRIP/TWIP, ledit procédé comprenant les étapes:
- produire un acier en fusion contenant (en % en poids) : C : 0,1 à < 0,3 ; Mn : 4 à < 8 ; Al : > 1 à 2,9 ; P : < 0,05 ; S : < 0,05 ; N : < 0,02 ; le reste étant du fer incluant des éléments inévitables accompagnant l'acier, avec addition facultative d'un ou plusieurs des éléments suivants (en % en poids) : Si : 0,05 à 0,7 ; Cr : 0,1 à 3 ; Mo : 0,01 à 0,9 ; Ti : 0,005 à 0,3 ; B : 0,0005 à 0,01 dans un procédé de haut fourneau ou de four à arc avec traitement sous vide optionnel de la matière en fusion ;
- couler l'acier en fusion pour obtenir une pré-bande à l'aide d'un procédé de coulée de bande horizontale ou verticale proche des dimensions finales ou couler l'acier en fusion pour obtenir une brame ou une brame mince à l'aide d'un procédé de coulée de brame ou de brame mince horizontale ou verticale,
- chauffer à une température de laminage de 1050 à 1250 °C ou effectuer un laminage en ligne à partir de la chaleur de coulée,
- laminer à chaud la pré-bande ou la brame ou la brame mince pour obtenir une bande chaude d'une épaisseur de 12 à 0,8 mm, à une température finale de laminage de 1050 à 800 °C,
- enrouler la bande chaude à une température supérieure à 200 jusqu'à 800 °C,
- décaper la bande chaude,
- recuire la bande chaude dans une installation de recuit continu ou discontinu avec une durée de recuit de 1 minute à 48 heures et des températures de 540 à 840 °C,
- laminer à froid la bande chaude à la température ambiante ou à une température élevée en une ou plusieurs passes de laminage,
- recuire la bande d'acier après laminage à froid à la température ambiante ou à une température élevée dans une installation de recuit continu avec une durée de recuit de 1 à 15 min et des températures de 720 °C à 840 °C ou au moyen d'une installation de recuit discontinu avec une durée de recuit de 30 min à 48 h et des températures de 550 °C à 820 °C,
- effectuer optionnellement une galvanisation électrolytique ou galvanisation à chaud de la bande d'acier ou appliquer un autre revêtement organique ou minéral.

2. Procédé selon la revendication 1, **caractérisé en ce que** le laminage à froid est effectué à une température de 60 à 450 °C.

3. Procédé selon la revendication 2, **caractérisé en ce que**, lors du laminage à froid en plusieurs passes de laminage, la bande d'acier est soumise au choix à un chauffage ou refroidissement intermédiaire à une température de 60 à 450°C entre les passes de laminage.

4. Procédé selon l'une au moins des revendications 1 à 3, **caractérisé en ce que** la bande d'acier est refroidie après le traitement de recuit jusqu'à une température inférieure à 250 °C jusqu'à la température ambiante puis chauffée à nouveau jusqu'à une température de 300 à 450 °C, maintenue à cette température pendant 5 minutes maximum, puis refroidie à la température ambiante.

5. Procédé selon l'une au moins des revendications 1 à 4, **caractérisé en ce que** la bande d'acier est soumise à un dressage après le laminage à froid.

6. Procédé selon l'une au moins des revendications 1 à 5, **caractérisé en ce que** la bande d'acier reçoit un revêtement supplémentaire sur une base organique ou minérale après une galvanisation électrolytique ou une galvanisation à chaud.

7. Procédé selon l'une au moins des revendications 1 à 6, **caractérisé en ce que** la bande d'acier est ensuite transformée en un composant par formage à froid ou à demi-chaud, le formage à chaud étant effectué à une température de 60 à 450 °C.

8. Bande d'acier à haute résistance à effet TRIP/TWIP ayant une composition d'alliage contenant (en % en poids) : C : 0,1 à < 0,3 ; Mn : 4 à < 8 ; Al : > 1 à 2,9 ; P : < 0,05 ; S : < 0,05 ; N : < 0,02 ; le reste étant du fer incluant des éléments inévitables accompagnant l'acier, avec addition facultative d'un ou plusieurs des éléments suivants (en % en poids) : Si : 0,05 à 0,7 ; Cr : 0,1 à 3 ; Mo : 0,01 à 0,9 ; Ti : 0,005 à 0,3 ; B : 0,0005 à 0,01 et une structure (en % en volume) comprenant 10 à 80 % d'austénite, 10 à 90 % de martensite, le reste étant de la ferrite et de la bainite avec une proportion totale inférieure à 20 %, l'acier présentant une résistance à la traction Rm de 1100 à 2200 MPa, une limite d'élasticité à 0,2 % Rp0,2 de 300 à 1550 MPa et un allongement à la rupture A80 de plus de 4 jusqu'à 41 %.

9. Bande d'acier à haute résistance selon la revendication 8, **caractérisée en ce que** la somme des teneurs en Mn et Al (en % en poids) satisfait à l'exigence suivante : 6,5 < Mn+AI < 10 et/ou **en ce qu'**une proportion d'au moins 20 % de la martensite est présente sous forme de martensite trempée.

10. Bande d'acier à haute résistance selon la revendication 8 ou 9, **caractérisée en ce qu'**une proportion > 10 % de l'austénite est présente sous forme de macles de recuit ou de déformation.

11. Bande d'acier à haute résistance selon l'une au moins des revendications 8 à 10, présentant une granulométrie moyenne des composants de phase :
- austénite : moins de 500 nm
- martensite, ferrite, bainite : moins de 650 nm.

12. Bande d'acier à haute résistance selon l'une au moins des revendications 8 à 11, **caractérisée par** les relations suivantes entre la résistance à la traction Rm en MPa et l'allongement à la rupture A80 en %:
- Rm de plus de 1100 à 1200 MPa: Rm × A80 ≥ 25000 jusqu'à 45000 % en MPa
- Rm de plus de 1200 à 1400 MPa: Rm × A80 ≥ 20000 jusqu'à 42000 % en MPa
- Rm de plus de 1400 à 1800 MPa: Rm × A80 ≥ 10000 jusqu'à 40000 % en MPa
- Rm de plus de 1800 MPa: Rm × A80 ≥ 7200 jusqu'à 20000 % en MPa

13. Bande d'acier à haute résistance selon l'une au moins des revendications 8 à 12, **caractérisée en ce que** la bande d'acier a été soumise à une galvanisation électrolytique ou une galvanisation à chaud ou est pourvue d'un autre revêtement organique ou minéral, la bande d'acier galvanisé comportant de préférence un autre revêtement métallique, minéral ou organique sur le revêtement de galvanisation.
